# EUROPÄISCHE PATENTSCHRIFT

(11) **EP 1 682 688 B1**
(45) Veröffentlichungstag und Bekanntmachung des Hinweises auf die Patenterteilung: **06.01.2010**
(21) Anmeldenummer: 04802664.5
(22) Anmeldetag: 03.11.2004
(51) Int. Cl.: C22C 21/08, C22C 21/02

(54) **Al-Mg-Si-Aluminium-Gusslegierung mit Scandium**
Al-Mg-Si cast aluminium alloy containing scandium
Alliage d'aluminium de coulée du type Al-Mg-Si contenant du scandium

(30) Priorität: 11.11.2003 DE 10352932
(43) Veröffentlichungstag der Anmeldung: 26.07.2006
(73) Patentinhaber: EADS Deutschland GmbH, 85521 Ottobrunn (DE); ALUMINIUM RHEINFELDEN GmbH, 79618 Rheinfelden (DE)
(72) Erfinder: KOCH, Hubert, 79618 Rheinfelden (DE); LENCZOWSKI, Blanka, 85579 Neubiberg (DE)
(86) Internationale Anmeldenummer: PCT/DE2004/002425
(87) Internationale Veröffentlichungsnummer: WO 2005/047554

(56) Entgegenhaltungen:
- EP-A- 1 138 794
- PATENT ABSTRACTS OF JAPAN Bd. 1998, Nr. 02, 30. Januar 1998 (1998-01-30) -& JP 09 279280 A (FURUKAWA ELECTRIC CO LTD:THE), 28. Oktober 1997 (1997-10-28) -& DATABASE WPI Derwent Publications Ltd., London, GB; AN 1998-015156 XP002319628 & JP 09 279280 A (FURUKAWA ELECTRIC CO LTD) 28. Oktober 1997 (1997-10-28)
- PATENT ABSTRACTS OF JAPAN Bd. 2000, Nr. 14, 5. März 2001 (2001-03-05) -& JP 2000 328209 A (FURUKAWA ELECTRIC CO LTD:THE; TDK CORP), 28. November 2000 (2000-11-28)

## Beschreibung

Die vorliegende Erfindung betrifft eine Aluminium-Gusslegierung, die insbesondere für thermisch hochbelastete Gussteile geeignet ist. Durch Verwendung der erfindungsgemäßen Aluminium-Gusslegierung wird die Leistungsfähigkeit daraus hergestellter Gussteile erheblich verbessert, wobei deren thermische Stabilität bis zu Temperaturen von 400 °C gewährleistet ist.

Mit modernen Gießverfahren, wie beispielsweise dem Druckguss-, Sandguss-, Kokillengussverfahren oder dem Thixo- und Rheocasting, die technisch sehr weit entwickelt sind, können heute hochbelastbare Gussteile aus Aluminium-Legierungen hergestellt werden.

Mittels Druckguss werden zum Beispiel Gussteile mit hohen Qualitätsansprüchen hergestellt. Die Qualität eines Druckgussteils hängt aber nicht nur von der Maschineneinstellung und dem gewählten Verfahren ab, sondern in hohem Maße auch von der chemischen Zusammensetzung und der Gefügestruktur der verwendeten Gusslegierung. Diese beiden letztgenannten Parameter beeinflussen bekanntermaßen die Gießbarkeit, das Speisungsverhalten, die mechanischen Eigenschaften und, im Druckguss ganz besonders wichtig, die Lebensdauer der Gießwerkzeuge.

Somit steht in der Automobil- und Flugzeugkonstruktionstechnik die Legierungsentwicklung an sich wieder stärker im Vordergrund, um durch spezielle Legierungszusammensetzungen die gewünschten Eigenschaften der Bauteile zu erzielen.

Aus dem Stand der Technik sind eine Vielzahl von Zusammensetzungen für Aluminium-Gussiegierungen bekannt.

EP 0 687 742 A1 offenbart zum Beispiel eine Druckgusslegierung auf Aluminium-Silizium-Basis, die 9,5 - 11,5 Gew.% Silizium, 0,1 - 0,5 Gew.-% Magnesium, 0,5 - 0,8 Gew.-% Mangan , max. 0,15 Gew.-% Eisen, max. 0,03 Gew.% Kupfer, max. 0,10 Zink, max. 0,15 Gew.% Titan sowie als Rest Aluminium und Dauerveredelung 30 bis 300 ppm Strontium enthält.

Aus EP 0 792 380 A1 ist eine Aluminiumlegierung bekannt, die aus 5,4 - 5,8 Gew.-% Magnesium, 1,8 - 2,5 Gew.% Silizium, 0,5 - 0,9 Gew.-% Mangan, max. 0,2 Gew.-% Titan, max. 0,15 Gew.% Eisen, sowie Aluminium als Rest mit weiteren Verunreinigungen einzeln max. 0,02 Gew.%, insgesamt max. 0,2 Gew.-% besteht, die insbesondere für das Thixocasting oder Thixoschmieden geeignet ist.

Ferner ist aus EP 1 229 141 A1 eine Aluminium-Gusslegierung bekannt, die vor allem für den Kokillenguss und den Sandguss geeignet ist, und zumindest 0,05 - 0,5 Gew.% Mangan, 0,2 -1,0 Gew.% Magnesium, 4-7 Gew.-% Zink und 0,15 - 0,45 Gew.% Chrom enthält.

Diese Aluminium-Gusslegierungen sind jedoch hauptsächlich für sicherheitsrelevante Fahrzeugkomponenten, wie beispielsweise Lenker, Träger, Rahmenteile und Räder, konzipiert, bei denen primär eine hohe Bruchdehnung im Vordergrund steht. Für thermische Belastungen bis zu 400 °C sind diese Legierungen nicht geeignet. Die klassischen Aluminium-Gusswerkstoffe sind nur bis ca. 200 °C thermisch stabil.

Zudem ist aus dem Artikel von Feikus et. al "Optimierung einer AISi-Gußlegierung und anwendungsorientierte Entwicklung der Gießtechnik zu Herstellung hochbelastbarer Motorblöcke", Giesserei 88 (2001), Nr. 11, Seite 25-32, eine speziell für Motorgussteile konzipierte AlSi7MgCuNiFe-Legierung bekannt.

Daneben sind aus der WO A-96/10099 Aluminium-Legierungen mit Scandium zur Erhöhung der Festigkeit bekannt. Die hohe Festigkeit ergibt sich durch eine Warmauslagerung nach Lösungsglühen und Abschrecken mit Wasser. Von Nachteil ist, dass es beim Lösungsglühen in der Regel zu einem Verzug kommt, der durch zusätzliche Maßnahmen bzw. Arbeitsschritte (Nachmessen und Richten) korrigiert werden muss.

Aus JP-A-09279280 ist eine Aluminium-Knetlegierung bekannt und aus EP 1138794 A1 und WO 96/15281 sind weitere Aluminium-Gusslegierungen bekannt.

Der vorliegende Erfindung liegt die Aufgabe zugrunde, eine Aluminium-Gusslegierung zu entwickeln, die für thermisch hochbelastete Gussteile geeignet ist. Die Warmfestigkeit, d.h. die thermische Stabilität der mechanischen Eigenschaften, soll dabei bis zu Temperaturen von 400 °C gewährleistet sein. Darüber hinaus soll die erfindungsgemäße Aluminium-Gusslegierung eine gute Schweißbarkeit aufweisen und sich mit einer Vielzahl von Verfahren bei guter Gießbarkeit herstellen lassen.

Die Aufgabe wird durch eine Aluminium-Gusslegierung gelöst, die zumindest aus
3,0-6,0 Gew.-% Magnesium (Mg),
> 1,0 - 4,0 Gew.-% Silizium (Si),
0,01 - < 0,5 Gew.-% Scandium (Sc),
0,005 - 0,2 Gew.-% Titan (Ti),
0 - 0,5 Gew.-% eines Elementes oder einer Elementengruppe ausgewählt aus der Gruppe bestehend aus Zirkon (Zr), Hafnium (Hf), Molybdän (Mo), Terbium (Tb),
Niob (Nb), Gadolinium (Gd), Erbium (Er) und Vanadium (V),
0 - 0,8 Gew.-% Mangan (Mn),
0 - 0,3 Gew.-% Chrom (Cr),
0 - 1,0 Gew.-% Kupfer (Cu),
0 - 0,05 Gew.-% Zink (Zn),
0 - 0,6 Gew.-% Eisen (Fe),
0 - 0,004 Gew.-% Beryllium (Be),
Rest Aluminium und weiteren Verunreinigungen mit einzeln max. 0,1 Gew.-% und insgesamt max. 0,5 Gew.-% besteht.

Vorteilhaft ist ein Siliziumgehalt von 1,1 - 4,0 Gew.-%. Besonders vorteilhaft ist ein Siliziumgehalt von 1,1 - 3,0 Gew.-%.

Wesentlich ist die Zugabe von Scandium. Das Scandium bewirkt neben einer intensiven Teilchenhärtung durch die thermisch sehr stabilen Al₃Sc-Teilchen eine Kornfeinung des Gussgefüges und eine Rekristallisationshemmung. Gussteile, die aus der erfindungsgemäßen Legierung hergestellt sind, haben somit den Vorteil, dass ihre mechanischen Eigenschaften bis zu Temperaturen von 400 °C stabil sind. Die erfindungsgemäße Gusslegierung ist damit vor allem für thermisch hochbelastete Gussteile prädestiniert. Ferner ist es von Vorteil, dass durch die hohe Warmfestigkeit ein Ersatz von Aluminiumwerkstoffen durch Werkstoffe mit hoher Dichte nicht erforderlich ist. Durch die Verwendung der erfindungsgemäßen Legierung wird das Bauteilgewicht bei erhöhter Leitungsfähigkeit garantiert bzw. kann sogar durch dünnwandigere Gussteile reduziert werden. Ein weiterer Vorteil ist, dass durch den Scandiumanteil auch die Schweißbarkeit verbessert wird. Bevorzugt liegt der Scandiumgehalt zwischen 0,01 - 0,45 Gew.-%. Besonders bevorzugt ist ein Scandiumgehalt von 0,015 - 0,4 Gew.-%.

Wie Scandium bewirkt auch Titan eine Kornfeinung und trägt damit in entsprechender Weise zur Verbesserung der Warmfestigkeit bei. Daneben senkt Titan die elektrische Leitfähigkeit. Vorzugsweise beträgt der Titangehalt 0,01 - 0,2 Gew.-%, insbesondere 0,05 - 0,15 Gew.-%.

Da Zirkon die gleiche Wirkung wie Scandium bzw. Titan hat, ist es ferner vorteilhaft, der Legierung zusätzlich Zirkon beizumengen. Der Effekt des Scandiums, eine intensive Teilchenhärtung durch die thermisch sehr stabilen Al₃Sc-Teilchen, eine Kornfeinung des Gefüges sowie eine Rekristallisationshemmung zu bewirken, wird durch die kombinierte Wirkung von Scandium und Zirkon noch erhöht. Zirkon substituiert Sc-Atome und bildet Teilchen der ternären Verbindung Al₃(Sc₁₋ₓ, Zrₓ), die weniger zur Koagulation bei höheren Temperaturen neigen als die Al₃Sc-Teilchen. Somit wird durch die Bestandteile Scandium und Zirkon die Warmfestigkeit der Legierung im Vergleich zu einer Legierung, die nur Scandium enthält, nochmals verbessert. Damit ist eine weitere Optimierung in Richtung geringerer Scandiumgehalte zur Kostensenkung möglich. Der Zirkongehalt bevorzugter Ausführungsformen liegt zwischen 0,01 - 0,3 Gew.-% bzw. 0,05 - 0,1 Gew.-% .

Neben der Erhöhung der Warmfestigkeit durch die Zugabe von Scandium, Titan und gegebenenfalls Zirkon, besteht zudem der Vorteil, dass die erfindungsgemäße Aluminium-Gusslegierung bereits im Gusszustand die warmfestigkeitssteigemde Wirkung aufweist. Durch eine nachfolgende Wärmebehandlung in einem Temperaturbereich von typischerweise 250 - 400 °C werden die mechanischen Eigenschaften mit entsprechender Warmfestigkeit abschließend erzielt. Durch geeignete Wahl von Temperatur und Zeitdauer, wobei die Zeitdauer bekanntlich von der Bauteilgröße bzw. -dicke abhängt, kann die Warmfestigkeit entsprechend variiert werden. Ein Lösungsglühen mit anschließender Warmauslagerung ist nicht erforderlich, was insofern vorteilhaft ist, da somit das Problem des Verzuges, was in der Regel ein Nachmessen und Richten nach sich zieht und bekanntlich bei den klassischen, lösungsgeglühten und warmausgelagerten Aluminium-Gusslegierungen auftritt, keine Rolle spielt.

Zusätzlich zum Zirkon oder auch anstelle des Zirkons können der Legierung Hafnium, Molybdän, Terbium, Niob, Gadolinium, Erbium und/oder Vanadium beigefügt werden. Gemäß einer alternativen Ausführungsform enthält die Legierung ein oder mehrere Elemente ausgewählt aus der Gruppe bestehend aus Zirkon, Hafnium, Molybdän, Terbium, Niob, Gadolinium, Erbium und Vanadium. Dabei beträgt die Summe der ausgewählten Elemente maximal 0,5 Gew.-%, vorzugsweise jedoch 0,01 - 0,3 Gew.-%.

Besonders vorteilhaft ist jedoch, wenn die Legierung mindestens 0,001 Gew.-%, bevorzugt mindestens 0,008 Gew.-% Vanadium enthält. Vanadium wirkt als Kornfeiner ähnlich wie Titan. Zudem verbessert es die Schweißbarkeit und verringert die Verkrätzungsneigung der Schmelze.

Gemäß einer weiteren alternativen Ausführungsform enthält die Legierung mindestens 0,001 Gew.-% Gadolinium.

Für die weiteren optionalen Legierungsbestandteile Chrom, Kupfer und Zink werden die folgenden Gehaltsbereiche bevorzugt:

| | | |
|---|---|---|
| Chrom: | 0,001 - 0,3 Gew.-%, insbesondere | 0,0015 - 0,2 Gew.-% |
| Kupfer: | 0,001 -1,0 Gew.-%, insbesondere | 0,5 -1,0 Gew.-% |
| Zink: | | 0,001 - 0,05 Gew.-%. |

Durch die Zugabe von Eisen und/oder Mangan wird bekanntlich die Klebewirkung vermindert. Bevorzugt wird ein Mangangehalt von maximal 0,01 Gew.-% und ein Eisengehalt von 0,05 -0,6 Gew.-%, insbesondere 0,05 - 0,2 Gew.-% verwendet. Der technische Eisengehalt liegt typischerweise bei mindestens 0,12 Gew.-%. Allerdings ist die Zugabe von Eisen und/oder Mangan beim Kokillen- und Sandguss nicht unbedingt erforderlich.

Beim Druckgussverfahren ist das anders. Hier ist eine Zugabe von Eisen und/oder Mangan erforderlich, um die Klebewirkung des Druckgussteils in der Form zu vermindern. Bei Aluminium-Gusslegierung für den Druckguss liegt der Mangangehalt bevorzugt zwischen 0,4 - 0,8 Gew.-%. Zudem sollte die Summe aus Mangan- und Eisengehalt mindestens 0,8 Gew.-% betragen. Besonders vorteilhaft ist es jedoch, wenn die Druckgusslegierung entweder nur Eisen oder nur Mangan enthält.

Weitere Vorteile, Merkmale und Einzelheiten der erfindungsgemäßen Aluminium-Gusslegierung sowie deren Eigenschaften ergeben sich aus der nachfolgenden Beschreibung bevorzugter Ausführungsbeispiele.

### Beispiele:

Aus drei verschiedenen Legierungen wurden mittels der Diezstabkokille Probenstäbe zur Bestimmung der mechanischen Eigenschaften gegossen. Die erste Legierung enthält neben Scandium und Titan auch Zirkon. Die zweite Legierung weist einen höheren Scandiumgehalt als die erste Legierung auf, enthält aber kein Zirkon. Die dritte Legierung ist eine Variante mit höherem Magnesium- und Siliziumgehalt.

Zudem wurde eine vierte Legierung mittels Druckguß hergestellt, die auch Kupfer enthält. Diese Legierung wurde in einem 200 kg-elektrobeheizten Tiegelofen erschmolzen. Die Gießtemperatur betrug 700 °C. Es wurde auf einer 400 t (Zughaltekraft) Druckgussmaschine gegossen. Als Probenform diente eine Platte mit den Massen 220 x 60 x 3 mm. Aus den Platten wurden Probestäbe für Zugversuche entnommen. Die Probestäbe waren nur auf den Schmalseiten bearbeitet.

Zu Vergleichszwecken wurde ferner eine Referenzlegierung (Legierung 5), die weder Scandium noch Zirkon enthält, verwendet. Diese Legierung wurde ebenfalls mittels Diezstabkokille gegossen. Die jeweiligen Legierungszusammensetzungen sind in Tabelle 1 zusammengefasst.

**Tabelle 1: Legierungszusammensetzungen**

| Legierung | **Zusammensetzung (Gew.-%)** | | | | | | | | | | |
|---|---|---|---|---|---|---|---|---|---|---|---|
| | Si | Cu | Fe | Mn | Mg | Cr | Zn | Ti | V | Zr | Sc |
| **1** | 1,11 | 0 | 0,065 | 0,1 | 3,09 | 0,001 | 0,002 | 0,149 | 0,036 | 0,076 | 0,15 |
| **2** | 1,11 | 0 | 0,066 | 0,103 | 3,34 | 0,001 | 0,005 | 0,122 | 0,033 | 0 | 0,4 |
| **3** | 2,49 | 0 | 0,08 | 0,06 | 5,6 | 0 | 0 | 0,11 | 0,19 | 0,08 | 0,15 |
| **4** | 2,35 | 0,001 | 0,078 | 0,69 | 5,59 | 0,001 | 0,001 | 0,1 | 0,044 | 0,06 | 0,17 |
| **5 (Ref.)** | 1,1 | 0 | 0,081 | 0,004 | 3,036 | 0,001 | 0,003 | 0,129 | 0,03 | 0 | 0 |

Die mechanischen Eigenschaften der verschiedenen mittels Diezstabkokille gegossenen erfindungsgemäßen Legierungen wurden im Gusszustand, nach 3-stündiger Wärmebehandlung bei 300 °C und anschtießend unter verschieden thermischen Belastungen (200 °C/500h, 250 °C/500h, 350 °C/500h und 400 °C/500h), zum Ermitteln der thermischen Stabilität, gemessen. Die mechanischen Eigenschaften der Legierung 4 (Druckgusslegierung) wurden lediglich im Gusszustand und nach 1-stündiger, 300 °C - Wärmebehandlung gemessen. Die Referenzlegierung wurde einem herkömmlichen Hochtemperaturglühen unterzogen. Die Referenzlegierung wurde bei 540 °C für 12h lösungsgeglüht, anschließend mit Wasser abgeschreckt und dann bei 165 °C für 6h warmausgelagert. Die Messergebnisse sind in Tabelle 2 zusammengefasst, wobei Rp0.2 die Dehngrenze in MPa, Rm die Zugfestigkeit in MPa und A5 die Bruchdehnung in % ist.

Die Versuche zeigen, dass die erfindungsgemäße Legierung bereits im Gusszustand gute mechanische Eigenschaften aufweist. Durch eine Wärmebehandlung (hier 300 °C für 3h bzw. 300 °C für 1h) werden die mechanischen Eigenschaften weiter erhöht, was auf Teilchenhärtung durch Entmischung aus dem übersättigten Mischkristall bei "Warmausiagerung", also Bildung von Sekundärausscheidungen Al₃(Sc₁₋ₓ, Zrₓ) zurückzuführen ist. Außerdem ist die thermische Stabilität der Legierungen 1-3 bis zu Temperaturen von 400 °C gut zu erkennen. Insbesondere die Werte für die Dehngrenze und die Zugfestigkeit sind bis zu Temperaturen von 400 °C recht hoch. Vergleicht man die Messwerte der Referenzlegierung bei 250 °C mit den entsprechenden Werten der erfindungsgemäßen Legierung, erkennt man deutlich die Beibehaltung der sehr guten mechanischen Eigenschaften bei der erfindungsgemäßen Legierung. Im Gegensatz dazu zeigt die Referenzlegierung bei 250 °C bereits eine deutliche Reduzierung der Dehngrenze sowie der Zugfestigkeit.

Neben der Warmfestigkeit bis zu Temperaturen von 400 °C, weist die erfindungsgemäße Legierung eine sehr gute Schweißbarkeit auf. Sie hat ein ausgezeichnetes Gießvertialten und ist mit den üblichen Gussverfahren (Druckguss, Sandguss, Kokillenguss, Thixocasting, Rheocasting oder Derivate dieser Verfahren) herstellbar.

Bevorzugt wird die erfindungsgemäße Legierung für thermisch hochbelastete Gussteile verwendet. Dies sind beispielsweise Zylinderköpfe, Kurbelgehäuse, Komponenten für Klimaanlagen, Flugzeugstrukturbauteile, insbesondere Für Überschallflugzeuge, Triebwerksegmente, Pylone, welche hochbelastete Verbindungsbauteile zwischen Triebwerk und Flügel sind, und dergleichen.

**Tabelle 2:**

| Mechanische Eigenschaften | | | | | |
|---|---|---|---|---|---|
| **Legierung** | **Gießform** | **Wärmebehandlung** | Mechanische Eigenschaften | | |
| | | | Rp0.2 [MPa] | Rm [MPa] | A5 [%] |
| **1** | Diez | Gusszustand | 105 | 229 | 13,8 |
| **1** | Diez | 300 °C/3h | 200 | 272 | 8,6 |
| **1** | Diez | 300 °C/3h & 200 °C/500h | 196 | 270 | 8,4 |
| **1** | Diez | 300 °C/3h & 250 °C/500h | 202 | 279 | 8,1 |
| **1** | Diez | 300 °C/3h & 350 °C/500h | 149 | 241 | 11,5 |
| **1** | Diez | 300 °C/3h & 400 °C/500h | 105 | 201 | 13,5 |
| **2** | Diez | Gusszustand | 124 | 202 | 3,9 |
| **2** | Diez | 300 °C/3h | 274 | 315 | 2,7 |
| **2** | Diez | 300 °C/3h & 200 °C/500h | 253 | 295 | 1,9 |
| **2** | Diez | 300 °C/3h & 250 °C/500h | 236 | 285 | 3 |
| **3** | Diez | Gusszustand | 100 | 240 | 8,1 |
| **3** | Diez | 300 °C/3h | 207 | 290 | 4 |
| **3** | Diez | 300 °C/3h & 200 °C/500h | 215 | 296 | 3,8 |
| **3** | Diez | 300 °C/3h & 250 °C/500h | 212 | 294 | 3,6 |
| **3** | Diez | 300 °C/3h & 350 °C/500h | 178 | 278 | 5,7 |
| **3** | Diez | 300 °C/3h & 400 °C/500h | 135 | 245 | 11,4 |
| **4** | Druc k-guß | Gusszustand | 194 | 335 | 15,8 |
| **4** | Druc k-guß | 300 °C/1h | 247 | 349 | 9,9 |
| **5 (Referenz)** | Diez | 540 °C/12h/w/165 °C/6h | 184 | 270 | 13,8 |
| **5 (Referenz)** | Diez | & 200 °C/500h | 161 | 226 | 14,1 |
| **5 (Referenz)** | Diez | & 250 °C/500h | 87 | 180 | 17,7 |

## Patentansprüche

1. Aluminium-Gusslegierung, **dadurch gekennzeichnet, dass** die Legierung zumindest aus
3,0 - 6,0 Gew.-% Magnesium (Mg),
>1,0 - 4,0 Gew.-% Silizium (Si),
0,01 - < 0,5 Gew.-% Scandium (Sc),
0,005 - 0,2 Gew.-% Titan (Ti),
0 - 0,5 Gew.-% eines Elementes oder einer Elementengruppe ausgewählt aus der Gruppe bestehend aus Zirkon (Zr), Hafnium (Hf), Molybdän (Mo), Terbium (Tb), Niob (Nb), Gadolinium (Gd), Erbium (Er) und Vanadium (V),
0 - 0,8 Gew.-% Mangan (Mn),
0 - 0,3 Gew.-% Chrom (Cr),
0 -1,0 Gew.-% Kupfer (Cu),
0- 0,05 Gew.-% Zink (Zn),
0 - 0,6 Gew.-% Eisen (Fe),
0 - 0,004 Gew.-% Beryllium (Be)
sowie Aluminium als Rest und weiteren Verunreinigungen mit einzeln max. 0,1 Gew.-% und insgesamt max. 0,5 Gew.-% besteht.

2. Aluminium-Gusslegierung nach Anspruch 1, **dadurch gekennzeichnet, dass** die Legierung 1,1 -4,0 Gew.-%, insbesondere 1,1-3,0 Gew.-% Silizium (Si) enthält

3. Atuminium-Gusslegierung nach Anspruch 1 oder 2, **dadurch gekennzeichnet, dass** die Legierung 0,01 - 0,45 Gew.-%, insbesondere 0,015 - 0,4 Gew.-% Scandium (Sc) enthält.

4. Aluminium-Gusslegierung nach einem der Ansprüche 1 bis 3, **dadurch gekennzeichnet, dass** die Legierung 0,01 - 0,2 Gew.-%, insbesondere 0.05 - 0,15 Gew.-% Titan (Ti) enthält.

5. Aluminium-Gusslegierung nach einem der Ansprüche 1 bis 4, **dadurch gekennzeichnet, dass** die Legierung 0,01 - 0,3 Gew.-%, insbesondere 0,05 - 0,1 Gew.-% Zirkon (Zr) enthält.

6. Aluminium-Gusslegierung nach einem der Ansprüche 1 bis 5, **dadurch gekennzeichnet, dass** die Legierung mindestens 0,001 Gew.%, insbesondere mindestens 0.008 Gew.-% Vanadium (V) enthält.

7. Aluminium-Gusslegierung nach einem der Ansprüche 1 bis 6, **dadurch gekennzeichnet, dass** die Legierung mindestens 0,001 Gew.-% Gadolinium (Gd) enthält.

8. Aluminium-Gusslegierung nach einem der Ansprüche 1 bis 7, **dadurch gekennzeichnet, dass** die Legierung 0,001 - 0,3 Gew.-%, insbesondere 0,0015 -. 0,2 Gew.-% Chrom (Cr) enthält.

9. Aluminium-Gusslegierung nach einem der Ansprüche 1 bis 8, **dadurch gekennzeichnet, dass** die Legierung 0.001 -1.0 Gew.-%, insbesondere 0,5 -1,0 Gew.-% Kupfer (Cu) enthält.

10. Aluminium-Gusslegierung nach einem der Ansprüche 1 bis 9, **dadurch gekennzeichnet, dass** die Legierung 0,001 - 0,05 Gew.% Zink (Zn) enthält.

11. Aluminium-Gusslegierung nach einem der Ansprüche 1 bis 10, **dadurch gekennzeichnet, dass** die Legierung 0,05 - 0,6 Gew.-%, vorzugsweise 0,05 - 0,2 Gew.-% Eisen (Fe) enthält.

12. Aluminium-Gusslegierung nach einem der Ansprüche 1 bis 11, **dadurch gekennzeichnet, dass** die Legierung max. 0,15 Gew.-% oder 0,4 - 0,8 Gew.-% Mangan (Mn) enthält.

13. Verwendung der Aluminium-Gusslegierung nach einem der Ansprüche 1 bis 12 zum Herstellen von thermisch hochbelastbaren Gussbauteilen, wobei die Gussbauteile nach dem Gießen bei einer Temperatur von 250 - 400 °C wärmebehandet werden.

14. Verwendung der Aluminium-Gusslegierung nach einem der Ansprüche 1 bis 12 zum Herstellen von thermisch hochbelastbaren Gussbauteilen mittels Druckguss, Sandguß, Kokillenguß, Thixocasting, Rheocasting oder Derivate dieser Verfahren.

15. Verwendung der Aluminium-Gusslegierung nach einem der Ansprüche 1 bis 12 für Zylinderköpfe, Kurbelgehäuse, warmfeste Sicherheitsbauteile, Klimaanlagenkomponenten, Flugzeugstrukturbauteile, insbesondere bei Überschallflugzeugen, Triebwerksegmente oder Flugzeugpylone.

## Claims

1. Aluminium casting alloy, **characterized in that** the alloy consists at least of
3.0 - 6.0% by weight magnesium (Mg),
> 1.0 - 4.0% by weight silicon (Si),
0.01 - < 0.5% by weight scandium (Sc),
0.005 - 0.2% by weight titanium (Ti),
0 - 0.5% by weight of an element or of a group of elements selected from the group consisting of zirconium (Zr), hafnium (Hf), molybdenum (Mo), terbium (Tb), niobium (Nb), gadolinium (Gd), erbium (Er) and vanadium (V),
0 - 0.8% by weight manganese (Mn),
0 - 0.3% by weight chromium (Cr),
0 - 1.0% by weight copper (Cu),
0 - 0.05% by weight zinc (Zn),
0 - 0.6% by weight iron (Fe),
0 - 0.004% by weight beryllium (Be)
and remainder aluminium and further impurities to an individual maximum of 0.1% by weight and a total maximum of 0.5% by weight.

2. Aluminium casting alloy according to Claim 1, **characterized in that** the alloy contains 1.1 - 4.0% by weight, in particular 1.1 - 3.0% by weight, silicon (Si).

3. Aluminium casting alloy according to Claim 1 or 2, **characterized in that** the alloy contains 0.01 - 0.45% by weight, in particular 0.015 - 0.4% by weight, scandium (Sc) .

4. Aluminium casting alloy according to one of Claims 1 to 3, **characterized in that** the alloy contains 0.01 - 0.2% by weight, in particular 0.05 - 0.15% by weight, titanium (Ti).

5. Aluminium casting alloy according to one of Claims 1 to 4, **characterized in that** the alloy contains 0.01 - 0.3% by weight, in particular 0.05 - 0.1% by weight, zirconium (Zr).

6. Aluminium casting alloy according to one of Claims 1 to 5, **characterized in that** the alloy contains at least 0.001% by weight, in particular at least 0.008% by weight, vanadium (V).

7. Aluminium casting alloy according to one of Claims 1 to 6, **characterized in that** the alloy contains at least 0.001% by weight gadolinium (Gd).

8. Aluminium casting alloy according to one of Claims 1 to 7, **characterized in that** the alloy contains 0.001 - 0.3% by weight, in particular 0.0015 - 0.2% by weight, chromium (Cr).

9. Aluminium casting alloy according to one of Claims 1 to 8, **characterized in that** the alloy contains 0.001 - 1.0% by weight, in particular 0.5 - 1.0% by weight, copper (Cu).

10. Aluminium casting alloy according to one of Claims 1 to 9, **characterized in that** the alloy contains 0.001 - 0.05% by weight zinc (Zn).

11. Aluminium casting alloy according to one of Claims 1 to 10, **characterized in that** the alloy contains 0.05 - 0.6% by weight, preferably 0.05 - 0.2% by weight, iron (Fe).

12. Aluminium casting alloy according to one of Claims 1 to 11, **characterized in that** the alloy contains at most 0.15% by weight or 0.4 - 0.8% by weight manganese (Mn).

13. Use of the aluminium casting alloy according to one of Claims 1 to 12 for producing cast components which can withstand high thermal loads, wherein, after the casting, the cast components are heat-treated at a temperature of 250 - 400°C.

14. Use of the aluminium casting alloy according to one of Claims 1 to 12 for producing cast components, which can withstand high thermal loads, by means of pressure die-casting, sand casting, gravity die-casting, thixocasting, rheocasting or derivatives of these processes.

15. Use of the aluminium casting alloy according to one of Claims 1 to 12 for cylinder heads, crankcases, heat-resistant safety components, components of air-conditioning systems, structural components for aircraft, in particular for supersonic aircraft, engine segments or aircraft pylons.

## Revendications

1. Alliage de coulée d'aluminium,
**caractérisé en ce que** l'alliage est constitué d'au moins :
3,0 à 6,0 % en poids de magnésium (Mg),
> 1,0 à 4,0 % en poids de silicium (Si),
0,01 à < 0,5 % en poids de scandium (Sc),
0,005 à 0,2 % en poids de titane (Ti),
0 à 0,5 % en poids d'un élément ou d'un ensemble d'éléments sélectionnés dans l'ensemble constitué du zirconium (Zr), de l'hafnium (Hf), du molybdène (Mo), du terbium (Tb), du niobium (Nb), du gadolinium (Gd), de l'erbium (Er) et du vanadium (V),
0 à 0,8 % en poids de manganèse (Mn),
0 à 0,3 % en poids de chrome (Cr),
0 à 1,0 % en poids de cuivre (Cu),
0 à 0,05 % en poids de zinc (Zn),
0 à 0,6 % en poids de fer (Fe),
0 à 0,004 % en poids de béryllium (Be),
le reste étant constitué d'aluminium et d'autres impuretés, séparément à au plus 0,1 % en poids et globalement à au plus 0,5 % en poids.

2. Alliage de coulée d'aluminium selon la revendication 1, **caractérisé en ce que** l'alliage contient de 1,1 à 4,0 % en poids et en particulier de 1,1 à 3,0 % en poids de silicium (Si).

3. Alliage de coulée d'aluminium selon les revendications 1 ou 2, **caractérisé en ce que** l'alliage contient de 0,01 à 0,45 % en poids et en particulier de 0,015 à 0,4 % en poids de scandium (Sc).

4. Alliage de coulée d'aluminium selon l'une des revendications 1 à 3, **caractérisé en ce que** l'alliage contient de 0,01 à 0,2 % en poids et en particulier de 0,05 à 0,15 % en poids de titane (Ti).

5. Alliage de coulée d'aluminium selon l'une des revendications 1 à 4, **caractérisé en ce que** l'alliage contient de 0,01 à 0,3 % en poids et en particulier de 0,05 à 0,1 % en poids de zirconium (Zr).

6. Alliage de coulée d'aluminium selon l'une des revendications 1 à 5, **caractérisé en ce que** l'alliage contient au moins 0,001 % en poids et en particulier au moins 0,008 % en poids de vanadium (V).

7. Alliage de coulée d'aluminium selon l'une des revendications 1 à 6, **caractérisé en ce que** l'alliage contient au moins 0,001 % en poids de gadolinium (Gd).

8. Alliage de coulée d'aluminium selon l'une des revendications 1 à 7, **caractérisé en ce que** l'alliage contient de 0,001 à 0,3 % en poids et en particulier de 0,0015 à 0,2 % en poids de chrome (Cr).

9. Alliage de coulée d'aluminium selon l'une des revendications 1 à 8, **caractérisé en ce que** l'alliage contient de 0,001 à 1,0 % en poids et en particulier de 0,5 à 1,0 % en poids de cuivre (Cu).

10. Alliage de coulée d'aluminium selon l'une des revendications 1 à 9, **caractérisé en ce que** l'alliage contient de 0,001 à 0,05 % en poids de zinc (Zn).

11. Alliage de coulée d'aluminium selon l'une des revendications 1 à 10, **caractérisé en ce que** l'alliage contient de 0,05 à 0,6 % en poids et de préférence de 0,05 à 0,2 % en poids de fer (Fe).

12. Alliage de coulée d'aluminium selon l'une des revendications 1 à 11, **caractérisé en ce que** l'alliage contient au plus 0,15 % en poids ou de 0,4 à 0,8 % en poids de manganèse (Mn).

13. Utilisation de l'alliage de coulée d'aluminium selon l'une des revendications 1 à 12 pour la fabrication de composants coulés aptes à être fortement sollicités thermiquement, les composants coulés étant traités thermiquement à une température de 250 à 400°C après la coulée.

14. Utilisation de l'alliage de coulée d'aluminium selon l'une des revendications 1 à 12 pour la fabrication de composants coulés aptes à être fortement sollicités thermiquement par coulée sous pression, coulée au sable, coulée en lingotière, thixo-coulée, rhéo-coulée ou dérivés de ces procédés.

15. Utilisation de l'alliage de coulée d'aluminium selon l'une des revendications 1 à 12 pour têtes de cylindre, carters de vilebrequin, composants de sécurité résistants à la chaleur, composants pour installations de climatisation, composants pour structure d'avions et en particulier d'avions supersoniques, segments de groupes propulseurs ou pylônes d'avions.
